# EUROPÄISCHE PATENTSCHRIFT

(11) **EP 0 234 200 B1**
(45) Veröffentlichungstag und Bekanntmachung des Hinweises auf die Patenterteilung: **05.12.1990**
(21) Anmeldenummer: 87100199.6
(22) Anmeldetag: 09.01.1987
(51) Int. Cl.: C21D 9/50, C21D 6/00, C23C 8/26

(54) **Verfahren und Vorrichtungen zur Wärmebehandlung von längsnahtgeschweissten Rohren**
Process and device for the heat treatment of longitudinally welded pipes
Procédé et dispositif pour le traitement thermique de tubes sondés longitudinalement

(30) Priorität: 21.01.1986 DE 3601670; 18.11.1986 DE 3639403
(43) Veröffentlichungstag der Anmeldung: 02.09.1987
(73) Patentinhaber: SIEMENS AKTIENGESELLSCHAFT, 80333 München (DE)
(72) Erfinder: Schmitz, Friedhelm, D-4220 Dinslaken (DE)

(56) Entgegenhaltungen:
- FR-A- 1 409 114
- US-A- 2 673 276
- US-A- 3 731 051
- US-A- 4 142 713
- US-A- 4 154 629
- US-A- 4 168 190
- PATENT ABSTRACTS OF JAPAN, Band 4, Nr. 89, (C-16)[571], 25. Juni 1980; & JP-A-55 54 524 (HITACHI SEISAKUSHO K.K.) 21-04-1980
- PATENT ABSTRACTS OF JAPAN, Band 2, Nr. 38, Seite 4622C77, 14. März 1978; & JP-A-52 139 615 (HITACHI SEISAKUSHO K.K.) 21-11-1977
- METAL SCIENCE & HEAT TREATMENT, Band 18, Nr. 9-10, September-Oktober 1976, Seiten 900-902, New York, US; O.S. VIL'YAMS et al.: "Heating of stainless-steel pipes in dissociated ammonia"

## Beschreibung

Die vorliegende Erfindung betrifft ein Verfahren zur Erhöhung der korrosionsbeständigkeit von längsnahtgeschweißten Rohren sowie eine Vorrichtung zur Durchführung des Verfahrens. Rohre aus nichtrostenden Stählen, z.B. für Wasserdampf-Kondensatoren, werden nach dem Längsnahtschweißen zur Reduzierung von Spannungen und zur Minderung von Seigerungen, die durch den Schweißprozeß auftreten, einer Wärmebehandlung unterzogen. Dies ergibt sich z.B. aus einem Artikel von K. Schleithoff, F, Schmitz: "Kondensatorrohre aus nichtrostenden Stählen - Betriebserfahrungen und Werkstoffentwicklung" in "VGB Kraftwerkstechnik 61", Heft 9, S. 730, Sept. 1981. Die Wärmebehandlung erfolgt in der Regel in Durchlauf-Glühöfen unter Schutzgas bei Temperaturen je nach Werkstoff von 950°C bis 1100°C und einer Haltezeit von einigen Minuten. Auch andere Glühverfahren werden angewendet.

Ein prinzipielles Problem tritt jedoch dadurch auf, daß die optimalen Werte von Temperatur und Haltezeit nicht erreicht werden können. Werden nämlich Rohre auf die gewünschte hohe Temperatur gebracht, so sind sie nicht formstabil, so daß sie sich bei größeren Haltezeiten verformen und unter dem Einfluß der Schwerkraft "zusammenfallen". Eine optimale Lösungsglühung und Verminderung von Seigerungen, z.B. der korrosionsbeständigkeit-bestimmenden Elemente Chrom oder Molybdän im Schweißnahtbereich, kann daher mit herkömmlichen Methoden nicht erreicht werden. Somit kann die Schweißnaht trotz der Verbesserung durch Wärmebehandlung etwas schlechtere Korrosionseigenschaften aufweisen als der Grundwerkstoff. Daher wird z.B. der Molybdängehalt des Grundwerkstoffes höher als eigentlich nötig gewählt, um auch in der Schweißnaht noch die jeweils gewünschten Korrosionseigenschaften sicherzustellen. Vom wirtschaftlichen Standpunkt jedoch ist eine Verminderung des Gehaltes an teuerem Molybdän wünschenswert.

Ein weiteres Problem entsteht, insbesondere bei dünnwandigen Rohren, durch die Handhabungs- bzw. Transportvorgänge bei hoher Temperatur. Hierbei entstehen Verformungen, insbesondere Beulen, die eine spätere Qualitätsprüfung, z.B. durch Wirbelstrommessungen, erschweren oder verhindern.

Aus der US-PS-2 673 276 ist schon die partielle Wärmebehandlung einer Schweßnaht bei durchlaufenden längsnahtgeschweißten Rohren bekannt. Diese Wärmebehandlung dient jedoch nur dem Normalisieren der Schweißnaht zur Verbesserung ihrer mechanischen Eigenschaften. Ein Ausgleich von Chrom- oder Molybdän-Seigerungen, wie sie bei nichtrostenden Stählen auftreten können, wird nicht in Betracht gezogen.

Aus der US-PS-4 168 190 ist weiter ein Verfahren zur Wärmebehandlung der Umgebung von Schweißnähten in rostfreien Stählen bekannt. Mit dieser Wärmebehandlung soll die Sensibilisierung einer durch den Schweißvorgang beeinflußten Umgebungszonge der Schweißnaht, die zu einer verstärkten Anfälligkeit für Spannungsrißkorrosion führt, rückgängig gemacht werden. Die zu diesem Zwecke angewandten Temperaturen und Haltezeiten eignen sich nicht für eine Lösungsglühung zum Ausgleich von Seigerungen. Auch ist die Anwendung des Verfahrens auf längsnahtgeschweißte Rohre nicht ohne Schwierigkeiten möglich. Ein ähnliches Verfahren zur Wärmebehandlung ist auch in der JP-A-55 54 524 beschrieben, wobei der Bereich der Rundschweißnaht eines Rohres von innen mit einem Laserstsrahl aufgeheizt wird. Auch bei dieser Wärmebehandlung reichen die Temperatur und die Haltezeit nicht aus, um Seigerungen in der Schweißnaht zu beheben.

Aufgabe der vorliegenden Erfindung ist es, unter Vermeidung der oben genannten Nachteile die Schweißnähte von längsnahtgeschweißten Rohren aus austenitischem oder austenitisch-ferritischem nichtrostendem Stahl so zu behandeln, daß diese sich den Korrosionseigenschaften des Grundwerkstoffes annähern.

Diese Aufgabe wird durch ein Verfahren zur Erhöhung der Korrosionsbeständigkeit durch Ausgleich von Chrom- und/oder Molybdän-Seigerungen eines längsnahtgeschweißten Rohres aus austenitischem oder austenitisch-ferritischem nichtrostendem Stahl gelöst, wobei das Rohr nach dem Schweißen der Längsnaht im Durchlauf unter einer Glühstrecke wärmebehandelt wird und dabei partiell im Bereich des gesamten Schweißnaht und der Wärmeeinflußzone bei einer Temperatur größer 1100°C länger als 5 sec lösungsglüht wird, während der übrige Bereich bei niedrigerer Temperatur wärmebehandelt wird.

Wie anhand der Zeichnung noch näher erläutert wird, besteht der wesentliche Gedanke der Erfindung darin, nur eine partielle Lösungs-Glühung von Schweißnaht und Wärmeeinflußzone durchzuführen. Diese Glühung kann innerhalb oder außerhalb der Schweißstrecke vorgenommen werden, Dabei können z.B. bei hochlegierten, molybdänhaltigen Stählen Temperaturen sogar oberhalb von 1200°C oder sogar 1300°C im Schweißnahtbereich und der Wärmeeinflußzone eingestellt werden, die zu einer optimierten Lösungsglühung und einem besseren Ausgleich der Chrom- oder Molybdän-Seigerungen führen. Die restliche Rohrwandtemperatur der übrigen. Bereiche wirdso niedrig eingestellt, daß eine problemlose Verarbeitung in der Schweiß-, Bearbeitungssowie Glüh- und Verformungsstrecke möglich ist, jedoch ein Abbau der Spannungen, die durch den Herstellungsprozeß eingebracht wurden, erreicht wird. Dadurch, daß der größte Teil des Rohres nicht auf die maximale Glühtemperatur gebracht werden muß, bleibt die Stabilität des Rohres erhalten und unerwünschte Verformungen unter dem Einfluß der Schwerkraft oder der Transportvorrichtungen können nicht auftreten. Die vorgeschlagene Glühbehandlung bietet grundsätzlich die Möglichkeit, sowohl die Temperatur wie auch die Haltezeit gegenüber herkömmlichen Verfahren deutlich zu erhöhen. Eine Herstellung prüfbarer dünnwandiger Rohre wird ebenfalls möglich.

Fakultative Merkmale des erfindungsgemäßen Verfahrens sind in den Ansprüchen 2-8 angeführt.

Die gewünschte selektive Glühung kann durch partielle Aufheizung und partielle Kühlung erreicht werden. Je nach der gewünschten Haltezeit kann eine partielle Aufheizung ausreichen, jedoch ist die Ergänzung durch eine Kühlung der nicht zu glühenden Rohrbereiche jederzeit möglich, sofern bei längerer Haltezeit durch Wärmeleitung oder Strahlung das restliche Rohr zu sehr aufgeheizt werden würde.

Für die partielle Aufheizung lassen sich verschiedene Verfahren anwenden, beispielsweise unter Verwendung von Infrarotstrahlern, Lasern oder entsprechend geführten elektrischen Strömen, die in dem Rohr induziert werden.

Ein erhöhter Stickstoffanteil, der die Schweißbarkeit des Werkstoffes beeinträchtigen würde, kann nach derSchweißung durch Glühung in einer Atmosphäre mit geeignetem Partialdruck von Stickstoff oder einer Stickstoffverbindung erzielt werden. Dies verbessert die Korrosionseigenschaften des Rohres bzw. der Schweißnaht erheblich.

Geeignete Vorrichtungen zur Durchführung der genannten Verfahren sind in den Ansprüchen 9, 10 und 11 angegeben.

Das Prinzip der Erfindung und eine nur als Ausführungsbeispiel augeführte Vorrichtung zur Durchführung des erfindungsgemäßen Verfahrens sind in der Zeichnung dargestellt, und zwar zeigen.
Fig. 1 einen Querschnitt durch ein längsnahtgeschweißtes Rohr zur Veranschaulichung der verschiedenen Zonen und
Fig. 2 schematisch einen Querschnitt durch eine erfindungsgemäße Vorrichtung zur partiellen Glühung eines solchen Rohres.

Der in Fig. 1 dargestellte Querschnitt durch ein längsnahtgeschweißtes Rohr 1 veranschaulicht die für die Erfindung wesentlichen Bereiche des Rohres. Dabei sind die einzelnen Zonen nicht maßstabgerecht dargestellt. Die Schweißnaht 2 liegt im allgemeinen bei der Herstellung an der Oberseite des Rohres 1. Sie ist umgeben von einer Wärmeeinflußzone 3, in welcher der Schweißvorgang Veränderungen und Inhomogenitäten hinterlassen hat. Der Rest des Rohres besteht aus unverändertem Grundwerkstoff, wobei es jedoch sinnvoll erscheint, aus Sicherheitsgründen einen Bereich 4 außerhalb der Wärmeeinflußzone 3 bei einer Wärmebehandlung einzubeziehen, da die genaue Ausdehnung der Wärmeeinflußzone 3 nicht immer bekannt ist.

In Fig. 2 ist eine Vorrichtung zur partiellen Glühung eines längsnahtgeschweißten Rohres 1 dargestellt. Die Schweißnaht 2 mit der sie umgebenden Wärmeeinflußzone 3 wird wiederum im allgemeinen an der Oberseite des Rohres liegen. Die maximale Wärmebehandlung soll sich auf die Schweißnaht 2, die Wärmeeinflußzone 3 und einen zusätzlichen Sicherheitsbereich 4 erstrekken, während der Rest des Rohres bei niedriger Temperatur spannungsarm geglüht wird. Wegen der hohen Glühtemperaturen soll das zu glühende Rohr 1 während der Glühung vorzugsweise unter Schutzgas gehalten werden, um anschließendes Beizen zu vermeiden. Im vorliegenden Ausführungsbeispiel befindet sich das zu glühende Rohr 1 im Inneren eines Quarzglasrohres 5, wobei der Zwischenraum 9 zwischen beiden mit Schutzgas gefüllt ist. Ein oder mehrere Infrarotstrahler 6 sind oberhalb des Quarzglasrohres 5 angeordnet und mit fokussierenden Reflektoren 8 in einem Gehäuse 7 versehen. Die fokussierenden Reflektoren können beispielsweise einen parabolischen Querschnitt haben, in deren Brennpunkt bzw. Brennlinie sich Infrarotstrahler befinden. Es sind jedoch auch andere fokussierende Elemente, so z.B. infrarot-durchlässige Linsensysteme u. dgl., anwendbar. Die Infrarotstrahlen werden so fokussiert, daß sie den gewünschten Bereich 4 des partiell zu glühenden Rohres 1 bestrahlen und aufheizen. Durch Anwendung von Blenden oder durch zusätzliche Kühlung der restlichen Wände des Rohres 1 kann die gewünschte partielle Glühung über beinahe beliebige Haltezeiten durchgeführt werden, wobei jedoch eine Glühung im Durchlaufverfahren unter einer entsprechenden Glühstrecke vorzuziehen ist.

Die vorliegende Erfindung ermöglicht die Verwendung von Stählen mit beispielsweise niedrigerem Molybdängehalt für längsnahtgeschweißte korrosionsbeständige Rohre und ermöglicht auch die Herstellung dünnwandiger Rohre mit einer Wanddicke von z.B. 0,3 bis 0,5 mm.

## Patentansprüche

1. Verfahren zur Erhöhung der Korrosionsbeständigkeit durch Ausgleich von Chrom- und/oder Molybdän-Seigerungen eines längsnahtgeschweißten Rohres (1) aus austenitischem oder austenitisch-ferritischem nichtrostendem Stahl, wobei das Rohr (1) nach dem Schweißen der Längsnaht (2) im Durchlauf unter einer Glühstrecke wärmebehandelt wird und dabei partiell im Bereich der gesamten Schweißnaht (2) und der Wärmeeinflußzone (3) bei einer Temperatur größer 1100°C länger als 5 sec lösungsgeglüht wird, während der übrige Bereich bei niedrigerer Temperatur wärmebehandelt wird.

2. Verfahren nach Anspruch 1, dadurch gekennzeichnet, daß bei einer Tempratur größer 1250°C geglüht wird.

3. Verfahren nach Anspruch 1 oder 2, dadurch gekennzeichnet, daß die Glühtemperatur ca. 25 sec beibehalten wird.

4. Verfahren nach Anspruch 1, oder 3, dadurch gekennzeichnet, daß das Rohr (1) zur selektiven Glühung partiell aufgeheizt und partiell gekühlt wird.

5. Verfahren nach Anspruch 1, 2, 3 oder 4, dadurch gekennziechnet, daß das Rohr (1) partiell durch Infrarotstrahler (6) oder Laser aufgeheizt wird.

6. Verfahren nach Anspruch 1, 2, 3 oder 4, dadurch gekennzeichnet, daß das Rohr (1) durch entsprechend geführte elektrische Ströme, z.B. mittels sattelförmiger Induktionsspulen, partiell aufgeheizt wird, ggf. unter zusätzlicher Kühlung von Teilbereichen.

7. Verfahren zur Wärmebehandlung von längsnahtgeschweißten Rohren nach einem der vorherigen Ansprüche, dadurch gekennzeichnet, daß die Wärmebehandlung unter einer Atmosphäre durchgeführt wird, welche Stickstoff oder eine Stickstoff freisetzende Verbindung mit solchem Partialdruck enthält, daß bei der maximalen Glühtemperatur der Gehalt an gelöstem Stickstoff im Bereich der Schweißnaht (2) über 0,2% ansteigt, ohne jedoch die Löslichkeitsgrenze der Werkstoffes zu überschreiten.

8. Verfahren nach Anspruch 7, dadurch gekennzeichnet, daß bei der maximalen Glühtemperatur der Gehalt an gelöstem Stickstoff im Bereich der Schweißnaht (2) auf 0,3 bis 0,4% ansteigt.

9. Vorrichtung zur Durchführung des Verfahrens nach einem der Ansprüche 1 bis 5, dadurch gekennzeichnet, daß die Vorrichtung einen oder mehrere Infrarotstrahler (6) aufweist, deren Strahlung durch geeignete Fokussiermittel, insbesondere Spiegelflächen mit parabolischem Querschnitt (8), auf die Schweißnaht (2) und die Wärmeeinflußzone (3) der Rohre (1) konzentrierbar ist und welche eine nur partielle Lösungsglühung der Rohre (1) im Bereich der Schweißnaht (2) und der Wärmeeinflußzone (3) bewirken und wobei die zu glühenden Rohre (1) in einer Schutzhülle (5) geführt bzw. gehaltert sind, wobei die Schutzhülle im Inneren mit Schutzgas beaufschlagbar und zumindest in Teilbereichen für Infrarotstrahlung gut durchlässig ist.

10. Vorrichtung nach Anspruch 9, dadurch gekennzeichnet, daß eine Kühlvorrichtung vorhanden ist, welche die Rohre (1) außer im Bereich der Schweißnaht (2) und der Wärmeeinflußzone (3) kühlt.

11. Vorrichtung nach Anspruch 9 oder 10, dadurch gekennzeichnet, daß die Vorrichtung Mittel zum Einstellen eines definierten Partialdruckes von Stickstoff oder einer Stickstoff freisetzenden Verbindung in der Umgebung des Rohres bei der Wärmebehandelung aufweist.

## Revendications

1. Procédé d'augmentation de la résistance à la corrosion par compensation des ségrégations de chrome et/ou de molybdène d'un tube (1) soudé longitudinalement, en acier inoxydable austénitique ou austénitique-ferritique, qui consiste à traiter thermiquement le tube (1) après la soudure du cordon longitudinal (2) en continu dans un poste de recuit, et à le soumettre ainsi partiellement, dans la zone de la totalité du cordon de soudure (2) et dans la zone (3) soumise à l'effet de la chaleur, à un recuit de mise en solution à une température supérieure à 1100°C pendant plus de 5 secondes, tandis que la zone restante est traitée thermiquement à une température plus basse.

2. Procédé suivant la revendication 1, caractérisé en ce qu'il consiste à effecteur le recuit à une température supérieure à 1250°C.

3. Procédé suivant la revendication 1 ou 2, caractérisé en ce qu'il consiste à maintenir la température de recuit pendant 25 secondes environ.

4. Procédé suivant la revendication 1, 2 ou 3, caractérisé en ce qu'il consiste, pour le recuit sélectif, à chauffer partiellement le tube (1) et à la refroidir partiellement.

5. Procédé suivant la revendication 1, 2, 3 ou 4, caractérisé en ce qu'ils consiste à chauffer le tube (1) partiellement par un dispositif de rayonnement à infrarouge (6) ou par laser:

6. Procédé suivant la revendication 1, 2, 3 ou 4, caractérisé en ce qu'il consiste à chauffer partiellement le tube (1) en y faisant passer, de manière adéquate, des courants électriques, par exemple au moyen de bobines, d'induction en forme de selle, le cas échéant en en refroidissant en outre certaines parties.

7. Procédé de traitement thermique de tubes soudés longitudinalement suivant l'une des revendications précédentes, caractérisé en ce qu'il consiste à effectuer le traitement thermique sous une atmosphère qui contient de l'azote ou un composé en dégageant, sous une pression partielle telle qu'à la température maximum de recuit, la teneur en azote dissous s'élève au-dessus de 0,2% dans la partie du cordon de soudure, sans cependant dépasser la limite de solubilité du matériau.

8. Procédé suivant le revendication 7, caractérisé en ce qu'à la température maximum de recuit, la teneur en azote dissous s'élève, dans la partie du cordon de soudure (2), entre 0,3 et 0,4%.

9. Dispositif pour la mise en oeuvre du procédé suivant l'une des revendications 1 à 5, caractérisé en ce que le dispositif comporte un ou plusieurs dispositifs de rayonnement à infrarouge (6) dont le rayonnement peut être concentré par des moyens de focalisation convenables, notamment par des surfaces de miroirs à section transversale (8) parabolique, sur le cordon de soudure (2) et sur la zone soumise à l'influence de la chaleur (3) du tube (1) et qui provoque un recuit de mise en solution seulement partielle du tube (1) dans la zone du cordon de soudure (2) et dans la zone (3) soumise à l'influence de la chaleur, les tubes à recuire (1) étant guidés et étant maintenus dans une enveloppe de protection (5), l'enveloppe de protection pouvant être alimentée à l'intérieur en gaz de protection et étant bien transparente au rayonnement infrarouge, au moins dans certaines parties.

10. Dispositif suivant la revendication 9, caractérisé en ce qu'il est prévu un dispositif de refroidissement qui refroidit le tube (1) à l'extérieur de la zone du cordon de soudure (2) et de la zone soumise à l'influence de la chaleur (3).

11. Dispositif suivant le revendication 9 ou 10, caractérisé en ce qu'il comprend des moyens de réglage d'une pression partielle définie de l'azote ou d'un composé en dégageant, autour du tube, lors du traitement thermique.

## Claims

1. Method for increasing the corrosion resistance by compensation of chromium and/or molybdenum segregations of a longitudinally seam-welded pipe (1) made of austenitic or austenitic-ferritic stainless steel, wherein after the longitudinal seam (2) has been welded the pipe (1) is subjected to heat treatment in passage below an annealing stage during which it is partially solution-annealed in the region of the whole weld seam (2) and the heat-affected zone (3) at a temperature which is greater than 1100°C for longer than 5 seconds, whilst the remaining region is subjected to heat treatment at a lower temperature.

2. Method according to claim 1, characterised in that annealing is carried out at a temperature which is greater than 1250°C.

3. Method according to claim 1 or 2, characterised in that the annealing temperature is maintained for approximately 25 seconds.

4. Method according to claim 1, 2 or 3, characterised in that the pipe (1), for the purpose of selective annealing, is partly heated and partly cooled.

5. Method according to claim 1, 2, 3 or 4, characterised in that the pipe (1) is partly heated by infrared radiators (6) or lasers.

6. Method according to claim 1, 2, 3 or 4, characterised in that the pipe (1) is partly heated by correspondingly conducted electric currents by means, for example, of saddle-shaped induction coils, if applicable with additional cooling of partial areas.

7. Method for the heat treatment of longitudinally seam-welded pipes according to one of the preceding claims, characterised in that the heat treatment is carried out in an atmosphere which contains nitrogen or a compound which liberates nitrogen at a partial pressure such that at the maximum annealing temperature the content of dissolved nitrogen in the region of the weld seam (2) rises above 0.2% without, however, crossing the limit of solubility of the material.

8. Method according to claim 7, characterised in that at the maximum annealing temperature the content of dissolved nitrogen in the region of the weld seam (2) rises to between 0.3 and 0.4%.

9. Apparatus for carrying out the method according to one of the claims 1 to 5, characterised in that the apparatus has one of several infrared radiators (6), the radiation of which can be concentrated by suitable focussing means, more particularly reflector surfaces with parabolic cross section (8), onto the weld seam (2) and the heat-affected zone (3) of the pipes (1) and which effect only partial solution-annealing of the pipes (1) in the region of the weld seam (2) and the heat-affected zone (3), and with the pipes (1) to be annealed being guided or supported in a protective covering (5), upon the interior of which protective gas can act and which, at least in partial regions, is highly permeable to infrared radiation.

10. Apparatus according to claim 9, characterised in that a cooling apparatus is provided, which apparatus cools the pipes (1) apart from in the region of the weld seam (2) and the heat-affected zone (3).

11. Apparatus according to claims 9 or 10, characterised in that the apparatus has means for adjusting a defined partial pressure of nitrogen or a compound which liberates nitrogen in the vicinity of the pipe during the heat treatment.
